# EUROPÄISCHE PATENTANMELDUNG

(11) **EP 4 685 246 A1**
(43) Veröffentlichungstag der Anmeldung: **28.01.2026**
(21) Anmeldenummer: 24191131.2
(22) Anmeldetag: 26.07.2024
(51) Int. Cl.: C21B 13/00, C21B 13/14

(54) **VERFAHREN ZUM BETREIBEN EINES DIREKTREDUKTIONSREAKTORS IN EINEM INTEGRIERTEN HÜTTENWERK**

(71) Anmelder: ThyssenKrupp Steel Europe AG, 47166 Duisburg (DE)
(72) Erfinder: Jäger, Nils, 47166 Duisburg (DE); Suer, Julian, 47166 Duisburg (DE); Kohnen, Boris, 47166 Duisburg (DE)
(74) Vertreter: ThyssenKrupp Steel Europe AG

(57) **Zusammenfassung**

Die Erfindung betrifft ein Verfahren zum Betreiben eines Direktreduktionreaktors (2) in einem integrierten Hüttenwerk (1), umfassend mindestens einen Direktreduktionsreaktor (2) zum Direktreduzieren von oxidischen Eisenträgern (io) zu direktreduzierten Eisenträgern (ri) und Erzeugung eines Reaktorgases (TG) und mindestens einen EAF (3) zum zumindest teilweise Einschmelzen (ri) von direktreduzierten Eisenträgern zu Rohstahl und Erzeugung eines EAF-Gases (EG), wobei mindestens ein Teil des aus dem Direktreduktionsreaktor (1) abgeführten Reaktorgases (TG) im Kreislauf (I) geführt wird, in mindestens einem Reduktionsgaserwärmer (5) oder in mindestens einem Reformer erwärmt und in den Direktreduktionsreaktor (2) als Reduktionsgas (RG) wieder zugeführt wird, dadurch gekennzeichnet, dass das aus dem EAF (5) abgeführte EAF-Gas (EG) zumindest zu einem Teil
- dem Reduktionsgas (RG) vor dem Eintritt in den Reduktionsgaserwärmers (5) oder vor Eintritt in den Reformer beigemengt wird und/oder
- dem Reduktionsgas (RG) nach Verlassen des Reduktionsgaserwärmers (5) oder des Reformers beigemengt wird und/oder
- direkt in den Direktreduktionsreaktor (2) eingebracht wird.

## Beschreibung

Die Erfindung betrifft ein Verfahren zum Betreiben eines Direktreduktionreaktors in einem integrierten Hüttenwerk, umfassend mindestens einen Direktreduktionsreaktor zum Direktreduzieren von oxidischen Eisenträgern zu direktreduzierten Eisenträgern und Erzeugung eines Reaktorgases und mindestens einen EAF zum zumindest teilweise Einschmelzen von direktreduzierten Eisenträgern zu Rohstahl und Erzeugung eines EAF-Gases, wobei mindestens ein Teil des aus dem Direktreduktionsreaktor abgeführten Reaktorgases im Kreislauf geführt wird, in mindestens einem Reduktionsgaserwärmer oder in mindestens einem Reformer erwärmt und in den Direktreduktionsreaktor als Reduktionsgas wieder zugeführt wird.

Ein Verfahren zum Betreiben eines Direktreduktionsreaktors in einem integrierten Hüttenwerk ist beispielhaft in der EP 1 641 945 B1 offenbart. Es wird vorgeschlagen, Konvertergas mit Koksofengas aufgrund hoher H₂- und CO-Gehalte einem recyclierenden Gas beizumengen, welche als Mischung zunächst auf eine Temperatur erwärmt werden muss, um anschließend in einen Direktreduktionsreaktor zum Reduzieren von Eisenerz rückgeführt werden zu können. Der im Direktreduktionsreaktor erzeugte direktreduzierte Eisenträger wird vollständig im Hochofen eingesetzt.

Die EP 0 258 208 B1 offenbart einen Ansatz, bei welchem der direktreduzierte Eisenträger einem Konverter zugeführt wird und ein Überschuss davon einem Elektrolichtbogenofen zugeführt werden kann.

Aufgabe der vorliegenden Erfindung ist es, ein gattungsgemäßes Verfahren derart weiterzuentwickeln, dass die in einem bestehenden integrierten Hüttenwerk vorhandenen energetisch und stofflich wertvollen Prozessgase wirtschaftlich optimiert genutzt werden können.

Diese Aufgabe wird gelöst durch ein Verfahren mit den Merkmalen des Anspruchs 1. Weitere vorteilhafte Ausführungen sind in den Unteransprüchen ausgeführt.

In mindestens einem Direktreduktionsreaktor werden aus oxidischen Eisenträgern, wie zum Beispiel Eisenerz, mittels eines Reduktionsgases, welches Wasserstoff oder Anteile an Kohlenstoffmonoxid und Wasserstoff und/oder Methan, und optional aliphatische Verbindungen wie zum Beispiel Methanol/Ethanol enthalten kann, direktreduzierte Eisenträger und ein Reaktorgas erzeugt. Das Reaktorgas kann unreagierte Bestandteile aus Kohlenstoffmonoxid und/oder Wasserstoff und/oder Methan enthalten, wobei zusätzlich Anteile an Kohlenstoffdioxid und/ oder Wasserdampf enthalten sein können.

Die direktreduzierten Eisenträger werden zumindest teilweise in dem mindestens einen EAF zu Rohstahl erschmolzen und nebenbei wird ein EAF-Gas erzeugt, welches reaktive Bestandteile an Wasserstoff und/oder Kohlenstoffmonoxid enthalten kann. Dem EAF können auch weitere eisenhaltige Stoffe, wie zum Beispiel Stahlschrott, mit einem Gehalt bis zu 50 %, insbesondere bis zu 40 %, 30 %, vorzugsweise bis zu 20 %, 10% des zu erzeugenden Rohstahls zugeführt werden, insbesondere um die in den Schrotten möglichen enthaltenen Störelemente/Verunreinigungen in Grenzen zu halten. Es kann auch schrottfrei ein Rohstahl erzeugt werden. Der im EAF zu erzeugende Rohstahl kann insbesondere mit mindestens 50 %, vorzugsweise mit mindestens 75 % des zu erzeugenden Rohstahls oder bevorzugt mit bis zu 100 % direktreduzierten Eisenträgern erschmolzen werden. Auch können bei Bedarf Kohlenstoffträger zugeführt werden, insbesondere in den Mengen, wenn ein bestimmter Kohlenstoffgehalt im Rohstahl gewünscht wird, insbesondere um eine Schaumschlacke zu erzeugen.

Der EAF (Electric Arc Furnace) ist bevorzugt ein elektrischer Schmelzofen mit direkter Lichtbogeneinwirkung, welcher Lichtbögen zwischen der Elektrode und der Charge/Flüssigphase bildet. Dies umfasst den Wechselstrom-Lichtbogen-Schmelzofen (EAFac), den Gleichstrom-Lichtbogen-Schmelzofen (EAFdc) und den Pfannenofen LF (Ladle Furnace). Der EAF wird standardmäßig oxidierend betrieben.

Die einzelnen genannten Aggregate und entsprechenden Verfahren sind Stand der Technik und in der Praxis etablierte Prozesse. Somit kennt der Fachmann die Betriebsweise der einzelnen Aggregate.

Erfindungsgemäß wird das aus dem EAF abgeführte EAF-Gas zumindest zu einem Teil
- dem Reduktionsgas vor dem Eintritt in den Reduktionsgaserwärmer oder vor dem Eintritt in den Reformer beigemengt und/oder
- dem Reduktionsgas nach Verlassen des Reduktionsgaserwärmers oder des Reformers beigemengt und/oder
- direkt in den Direktreduktionsreaktor eingebracht.

Somit kann zumindest ein Teil des abgeführten EAF-Gases dem Reduktionsgas vor dem Eintritt in den Reduktionsgaserwärmer oder vor Eintritt in den Reformer beigemengt werden. Alternativ oder zusätzlich kann zumindest ein Teil des abgeführten EAF-Gases dem Reduktionsgas nach Verlassen des Reduktionsgaserwärmers oder des Reformers beigemengt werden. Alternativ oder zusätzlich kann zumindest ein Teil des abgeführten EAF-Gases direkt in den Direktreduktionsreaktor eingebracht werden, so dass eine Mischung mit dem Reduktionsgas erst im Direktreduktionsreaktor erfolgen kann.

Das abgeführte EAF-Gas enthält Bestandteile an Wasserstoff und/oder Kohlenstoffmonoxid, welche sich hervorragend für die Direktreduktion eignen, wobei dadurch ein Einsatz von Frischgas, somit externes Zuführen von Methan (Erdgas) und/oder Wasserstoff, wobei je nach Fahrweise des EAF entweder der Anteil an Kohlenstoffmonoxid dominiert, das heißt, dass mindestens 25 Vol.-%, insbesondere mindestens 30 Vol.-%, vorzugsweise mindestens 35 Vol.-%, bevorzugt mindestens 40 Vol.-%, besonders bevorzugt mindestens 45 Vol.-%, weiter bevorzugt mindestens 55 Vol.-% Kohlenstoffmonoxid oder der Anteil an Wasserstoff dominiert, das heißt, dass mindestens 20 Vol.-%, insbesondere mindestens 25 Vol.-%, vorzugsweise mindestens 30 Vol.-%, bevorzugt mindestens 35 Vol.-% enthalten sein kann, zumindest temporär reduziert werden kann, um den bestehenden Kreislauf aufrecht zu halten. Der Wasserstoffanteil kann beispielsweise durch das Einbringen von Dampf weiter eingestellt werden.

Gemäß einer Ausgestaltung kann das aus dem EAF abgeführte EAF-Gas entfeuchtet werden, bevor es dem Reduktionsgas vor dem Eintritt in den Reduktionsgaserwärmer/oder vor Eintritt in den Reformer beigemengt wird. Das abgeführte EAF-Gas wird durch eine Einheit durchgeleitet, beispielsweise durch einen Kondensator, und entsprechend abgekühlt, so dass der im EAF-Gas befindliche Wasserdampf kondensiert und somit vom EAF-Gas abgetrennt wird. Durch das Kondensieren und Ableiten des Kondensats wird das EAF-Gas "entfeuchtet". Dadurch kann die Qualität des EAF-Gases erhöht werden.

Eine weitere Ausgestaltung kann vorsehen, dass der im entfeuchteten EAF-Gas enthaltene CO₂-Anteil abgetrennt wird, welches anschließend als im Wesentlichen kohlenstoffdioxidfreies EAF-Gas dem Reduktionsgas (entfeuchtet und optional von Kohlenstoffdioxid befreit) vor dem Eintritt in den Reduktionsgaserwärmer oder vor Eintritt in den Reformer beigemengt wird. Das entfeuchtete EAF-Gas wird durch eine Einheit durchgeleitet, in welcher Verbindungen oder Mischungen aus Kohlenstoff und Sauerstoff wie zum Beispiel Kohlenstoffdioxid (CO₂) abgeschieden wird, beispielsweise durch eine CO₂-Abtrennung in Form einer Aminwäsche, Carbonatwäsche, Membranabtrennungstechnologie, wie zum Beispiel selektive Membranen, oder einer PSA (Pressure Swing Absorption).

Gemäß einer Ausgestaltung weist das EAF-Gas, welches dem Reduktionsgas nach Verlassen des Reduktionsgaserwärmers oder des Reformers beigemengt wird und/oder direkt in den Direktreduktionsreaktor eingebracht wird, eine Temperatur von mindestens 700 °C auf.

Somit kann das EAF-Gas mit dem Reduktionsgas nach Verlassen des Reduktionsgaserwärmers oder des Reformers, welches eine Temperatur zwischen 700 und 1100 °C aufweisen kann, beigemengt bzw. gemischt werden. Je nach Temperatur des EAF-Gases, insbesondere wenn diese höher ist als die Temperatur des den Reduktionsgaserwärmer oder des den Reformer verlassende Reduktionsgases, kann ein zusätzliches "Boostern" des Reduktionsgases erfolgen. Das EAF-Gas kann eine Temperatur von insbesondere mindestens 800 °C, vorzugsweise mindestens 900 °C, bevorzugt mindestens 1000 °C, besonders bevorzugt mindestens 1100 °C aufweisen. Die Temperatur kann maximal 2000 °C, insbesondere maximal 1800 °C, vorzugsweise maximal 1600 °C betragen. Das EAF-Gas kann bei Bedarf auch zusätzlich mit geeigneten Mitteln, insbesondere durch elektrisch betriebene Mittel, in der Temperatur erhöht werden, beispielsweise um mindestens 30 K.

Der Direktreduktionsreaktor kann in zwei bzw. drei Bereiche unterteilt werden, einem Vorreduktionsbereich, einem Fertigreduktionsbereich und optional einem sogenannten Aufkohlungsbereich, wobei die oxidischen Eisenträger diese Bereiche in der vorgenannten Reihenfolge durchwandern und das Reduktionsgas, welches in den Fertigreduktionsbereich eingebracht wird, in entgegengesetzter Richtung strömt. ist der Direktreduktionsreaktor bevorzugt ein Schachtofen, so befindet sich der Vorreduktionsbereich im oberen Abschnitt des Schachtofens, in welchen die oxidischen Eisenträger eingebracht und vorreduziert werden, in den Fertigreduktionsbereich (durch Schwerkraft) gelangen, welcher sich im mittleren Abschnitt des Schachtofens befindet und in welchem die Eisenträger im Wesentlichen fertigreduziert werden, und (durch Schwerkraft) weiter wandern in den Aufkohlungsbereich im unteren Abschnitt des Schachtofens, in welchem in der Regel zusätzlich ein kohlenstoffhaltiges Gas eingebracht wird, um den direktreduzierten Eisenträger aufzukohlen. Beim konventionellen Aufkohlen durch zusätzliches Gas wird im unteren Abschnitt in der Regel ein Gasaustausch zwischen Aufkohlungsbereich und Fertigreduktionsbereich im Wesentlichen vermieden.

Gemäß einer Ausgestaltung kann EAF-Gas mit einer Temperatur von mindestens 700 °C direkt in den Vorreduktionsbereich des Direktreduktionsreaktors eingebracht werden. Dadurch können die eingebrachten oxidischen Eisenträger schneller auf Temperatur gebracht werden im Vergleich zur reinen Erwärmung mittels heißem (700 bis 1100 °C) Reduktionsgas, so dass beispielsweise eine Mindesttemperatur von vorzugsweise 570 °C der oxidischen Eisenträger schneller erreicht werden kann, um eine Reduktion von Hämatit über Magnetit zu Wüstit und schließlich zu direktreduzierten Eisenträgern zu begünstigen.

Gemäß einer Ausgestaltung kann das EAF-Gas mit einer Temperatur von mindestens 700 °C direkt in den Fertigreduktionsbereich des Direktreduktionsreaktors eingebracht werden. Dadurch kann insbesondere eine hohe Metallisierung der direktreduzierten Eisenträger erreicht werden und vorzugsweise der Eintrag von Primärenergie (fossil oder biogen oder grüner/erneuerbarer Wasserstoff) im System reduziert werden.

Gemäß einer Ausgestaltung kann das EAF-Gas mit einer Temperatur von mindestens 700 °C direkt in den Aufkohlungsbereich des Direktreduktionsreaktors eingebracht werden. Aufgrund der hohen Temperatur ist eine hohe Reaktivität mit den direktreduzierten Eisenträgern gegeben und es kann sich Kohlenstoff aus dem beispielsweise Kohlenstoffmonooxidgehalt des EAF-Gases in Form von Fe₃C auf den Eisenträgern bilden bzw. auch Kohlenstoff auf und in den direktreduzierten Eisenträgern ablagern. Es kann in dieser Ausführung vorgesehen sein, dass ein Gasübergang aus dem Aufkohlungsbereich in den Fertigreduktionsbereich und damit ein Mischen mit dem in den Fertigreduktionsbereich zugeführten Reduktionsgas zugelassen wird.

Das aus dem Direktreduktionsreaktor abgeführte Reaktorgas enthält, je nach Zusammensetzung des eingesetzten Reduktionsgases und der Beimengung des EAF-Gases, noch nicht abreagierte Anteile, insbesondere Verbindungen oder Mischungen aus Kohlenstoff und Sauerstoff (CO, CO₂), Methan (CH₄), Wasserstoff (H₂) und/oder Wasserdampf (H₂O), sowie prozessbedingte unvermeidbare Verunreinigungen.

Gemäß einer Ausgestaltung wird das aus dem Direktreduktionsreaktor abgeführte Reaktorgas entfeuchtet. Das abgeführte Reaktorgas wird durch eine Einheit durchgeleitet, beispielsweise durch einen Kondensator, und entsprechend abgekühlt, so dass der im Reaktorgas befindliche Wasserdampf kondensiert und somit vom Reaktorgas abgetrennt wird. Durch das Kondensieren und Ableiten des Kondensats wird das Reaktorgas "entfeuchtet". Dadurch kann die Qualität des Reaktorgases erhöht werden.

Eine weitere Ausgestaltung sieht vor, dass der im entfeuchteten Reaktorgas enthaltene CO₂-Anteil abgetrennt wird, welches anschließend als im Wesentlichen kohlenstoffdioxidfreies Reaktorgas wieder als Reduktionsgas bzw. als dominanter Teil oder Hauptanteil des Reduktionsgases in den Direktreduktionsreaktor rückgeführt bzw. eingebracht wird. Das entfeuchtete Reaktorgas wird durch eine Einheit durchgeleitet, in welcher Verbindungen oder Mischungen aus Kohlenstoff und Sauerstoff, wie zum Beispiel Kohlenstoffdioxid (CO₂), abgeschieden wird, beispielsweise durch eine CO₂-Abtrennung in Form einer Aminwäsche, Carbonatwäsche, Membranabtrennungstechnologie, wie zum Beispiel selektive Membranen, oder einer PSA (Pressure Swing Absorption). Um die Klimabilanz weiter zu verbessern, kann das aus dem entfeuchteten Reaktorgas abgeschiedene Kohlenstoffdioxid beispielsweise in einer geeigneten Umgebung gespeichert werden, mittels CCS (Carbon Capture and Storage) oder stofflich im Rahmen eines CCU (Carbon Capture and Utilization)-Verfahrens genutzt werden. Des Weiteren kann das Kohlenstoffdioxid (CO₂) auch als mögliches Aufkohlungsgas oder Teil eines möglichen Aufkohlungsgases im Aufkohlungsbereich des Direktreduktionsreaktors stofflich genutzt werden. Bei Verwendung einer Direktreduktionsanlage nach dem sogenannten und bekannten Midrex-Verfahren, welche mindestens einen Reformer anstelle eines Reduktionsgaserwärmers umfasst, in welchem konventionell Erdgas als Frischgas zu einem Reduktionsgas umfassend Kohlenstoffmonoxid und Wasserstoff umgewandelt wird, könnte das Kohlenstoffdioxid mit Erdgas in mindestens einem Reformer zu Kohlenstoffmonoxid und Wasserstoff umgewandelt werden, um es dem Direktreduktionsreaktor als Reduktionsgas wieder zuzufügen. Da im Reformer das Reaktorgas zudem aufgeheizt wird, kann es auch zielführend sein, das CO und/oder H₂ enthaltende EAF-Gas in den Reformer einzubringen.

Das in den Direktreduktionsreaktor eingeleitete Reduktionsgas zum Direktreduzieren der oxidischen Eisenträger zu direktreduzierten Eisenträgern wird vor dem Einspeisen in den insbesondere Fertigreduktionsbereich des Direktreduktionsreaktors auf eine Temperatur zwischen 700 und 1100 °C in mindestens einem Reduktionsgaserwärmer oder in den mindestens Reformer erwärmt. Hierfür kann als Brenngas oder als Zusatzgas zu einem Brenngas, somit zumindest zu einem Teil des Brenngases, zum Befeuern des Reduktionsgaserwärmers oder des Reformers ein Teil des entfeuchteten Reaktorgases verwendet werden. Beispielsweise kann bis zu 20 %, insbesondere bis zu 16 %, vorzugsweise bis zu 13 %, bevorzugt bis zu 10 % des entfeuchteten Reaktorgases zumindest zu einem Teil als Brenngas verwendet werden. Dadurch können beispielsweise die prozessbedingten Verunreinigungen im quasi geschlossenen System minimal gehalten werden und durch eine Teilabzweigung als Brenngas somit einer unerwünschten Erhöhung im System entgegengewirkt werden.

Um einen Kreislaufbetrieb im Wesentlichen sicherstellen zu können, muss der Teil aus dem Reaktorgas, welcher durch das Entfeuchten, durch optionale Kohlenstoffdioxidabscheidung und durch optionale Teilabzweigung zumindest zu einem Teil an Brenngas abgeführt wird, somit der ausgeschleuste Massenstrom durch das EAF-Gas, und falls dieses nicht ausreichend bereitgestellt werden kann, durch zusätzliches Frischgas ersetzt werden.

Bei dem Frischgas kann es sich um Methan, beispielsweise um Erdgas oder Bio-Methan etc., oder um Wasserstoff oder eine Mischung daraus handeln.

Gemäß einer Ausgestaltung kann Frischgas variabel je nach Verfügbarkeit des EAF-Gases zugeführt werden. Da der EAF beispielsweise nicht kontinuierlich betrieben werden kann, stünde somit auch nur temporär EAF-Gas zur Verfügung, so dass je nach Auslegung und Betriebsweise einer Direktreduktionsanlage Frischgas zugeführt werden kann, falls beispielsweise Überschüsse an EAF-Gas nicht (zwischen)gespeichert werden (können), um einen im Wesentlichen kontinuierlichen Betrieb des Direktreduktionsreaktors sicherstellen zu können. Es kann aber auch die Betriebsweise an die Verfügbarkeit des EAF-Gases angepasst werden, so dass so wenig wie möglich Frischgas zugeführt werden braucht.

Näher erläutert wird die Erfindung anhand der folgenden Ausführungsbeispiele in Verbindung mit der Figur 1. Dabei zeigt die Figur 1 ein Beispiel eines erfindungsgemäßen Verfahrens an einer schematischen Darstellung eines integrierten Hüttenwerks zum Betreiben eines Direktreduktionsreaktors.

Das integrierte Hüttenwerk (1) umfasst mindestens einen Direktreduktionsreaktor (2) zum Direktreduzieren von oxidischen Eisenträgern (io) zu direktreduzierten Eisenträgern (ri) und mindestens einen EAF (3) zum zumindest teilweise Einschmelzen von direktreduzierten Eisenträgern zu Rohstahl und Erzeugung eines EAF-Gases (EG).

Oxidische Eisenträger (io) werden in einen Direktreduktionsreaktor (2), welcher beispielsweise als Schachtofen ausgebildet sein kann und somit am oberen Ende entsprechend bestückt wird, eingebracht. Am unteren Ende des Direktreduktionsreaktors (2) werden die direktreduzierten Eisenträger (ri) entnommen und einem EAF (3) zum zumindest teilweise Einschmelzen von direktreduzierten Eisenträgern (ri) insbesondere mit Zugabe von weiteren Zusätzen, wie zum Beispiel Stahlschrott und/oder Kohlenstoffträgern, zugeführt. Durch die Betriebsweise entsteht im EAF (3) ein EAF-Gas (EG), welches bevorzugt kohlenstoffmonooxidhaltig und/oder wasserstoffhaltig ist. Die Art und Weise zum Betreiben eines EAFs (3) mit einer oxidierenden als auch beispielsweise reduzierenden Atmosphäre ist dem Fachmann bekannt. So kann insbesondere Kohlenstoffmonoxid bei einer reduzierenden Fahrweise durch die Reduktion des FeO in der Schlacke durch Kohlenstoff (FeO + C = CO + Fe) entstehen. Aber in einer vorzugsweise oxidierenden Fahrweise kann Kohlenstoffmonoxid durch die Zugabe von Kohlenstoff und Sauerstoff (insbesondere zur Bildung der Schaumschlacke) entstehen. Beispielsweise kann Wasserstoff aus flüchtigen Anteilen insbesondere aus Kohlenstoff (Kohlezusatz), Dissoziation von Dampf bei den hohen Temperaturen, aus Reaktionen von Wassersdampf mit Kohlenstoff (Kohlezusatz), oder aus Wassergas-Shiftreaktionen entstehen. Der erzeugte Rohstahl kann im integrierten Hüttenwerk (1) auf schnellstem Weg einer Sekundärmetallurgie zugeführt werden, nicht dargestellt, um den gewünschten Stahl aufzubereiten und anschließend zu Halbzeugen, wie zum Beispiel zu Flach- oder Langprodukten, zu vergießen.

Neben oxidischen Eisenträgern (io) muss der Direktreduktionsreaktor (2) auch mit einem Reduktionsgas (RG) zum Austreiben des Sauerstoffs aus den oxidischen Eisenträgern (io) beschickt werden, welches aus kohlenstoffhaltigen Verbindungen und/oder kohlenwasserstoffhaltigen und/oder Wasserstoff oder Mischungen daraus bestehen kann und im Gegenstromprinzip den Direktreduktionsreaktor (2), insbesondere von unten nach oben, durchströmt. Das Reduktionsgas (RG) wird vor dem Beschicken in einem Reduktionsgaserwärmer (5) auf eine erforderliche Betriebstemperatur erwärmt, beispielsweise zwischen 700 und 1100 °C. Alternativ kann nach dem Midrex Prinzip das Reduktionsgas auch vor dem Beschicken auch in einem Reformer erzeugt und aufgeheizt werden.

Das abgeführte Reaktorgas (TG) wird entfeuchtet, indem es beispielsweise durch einen Kondensator durchgeführt und entsprechend abgekühlt wird, so dass der im Reaktorgas (TG) befindliche Wasserdampf (H₂O) kondensiert und somit vom Reaktorgas (TG) abgetrennt werden kann.

Ein Teil des entfeuchteten Reaktorgases (TG) kann zumindest zu einem Teil als Brenngases (BG) zum Befeuern mindestens eines Reduktionsgaserwärmers (5) oder mindestens eines Reformers verwendet werden. Das aus dem entfeuchteten Reaktorgas (TG) abgezweigte Brenngas (BG) kann bei Bedarf durch ein weiteres Brenngas ergänzt werden. Luft und/oder Sauerstoff (O₂) dient als Oxidationsmittel für den Verbrennungsprozess im Reduktionsgaserwärmer (5) oder im Reformer. ist ein zusätzlicher Wärmebedarf um das Erzielen der Betriebstemperatur des Reduktionsgases (RG) erforderlich, kann bei Bedarf auch elektrisch zugeheizt werden, hier nicht dargestellt.

Das im Kreislauf (I) geführte Reaktorgas (TG) kann nach dem Entfeuchten zusätzlich von Kohlenstoffdioxid (CO2) befreit werden, indem das entfeuchtete Reaktorgas (TG) durch eine geeignete CO₂-Abtrennung durchgeführt wird.

Unverbrauchtes Reduktionsgas wird zusammen mit etwaigen gasförmigen Reaktionsprodukten als Reaktorgas (TG) aus dem Direktreduktionsreaktor (2) abgeführt. Das abgeführte Reaktorgas (TG) kann Wasserstoff (H₂), eine Verbindung oder Mischung aus Kohlenstoff und Sauerstoff (CO, CO₂) und/oder mindestens eine wasserstoffhaltige Verbindung (H₂O) und unvermeidbare Verunreinigungen enthalten. Im Standardprozess wird das abgeführte Reaktorgas (TG) im Kreislauf (I) dem Direktreduktionsreaktor (2) wieder zugeführt, wobei Frischgas (FG) nicht nur zur Verbesserung des Reduktionspotentials sondern auch zum Ausgleich des durch Entfeuchten, durch optionale Teilabzweigung zumindest zu einem Teil an Brenngas (BG) und durch optionale Kohlenstoffdioxidabscheidung abgeführte Menge zusätzlich beigemengt werden kann.

Erfindungsgemäß kann das aus dem EAF (3) abgeführte EAF-Gas (EG) zumindest zu einem Teil
- dem Reduktionsgas (RG) vor dem Eintritt in den Reduktionsgaserwärmer (5) oder vor dem Eintritt in den Reformer beigemengt werden und/oder
- dem Reduktionsgas (RG) nach Verlassen des Reduktionsgaserwärmers (5) oder des Reformers beigemengt werden und/oder
- direkt in den Direktreduktionsreaktor (2) eingebracht werden.

Wird zumindest ein Teil des aus dem EAF (3) abgeführten EAF-Gases (EG) dem Reduktionsgas (RG) vor dem Eintritt in den Reduktionsgaserwärmer (5) vor dem Eintritt in den Reformer beigemengt, so kann das EAF-Gas (EG) entfeuchtet werden, indem es beispielsweise durch einen Kondensator durchgeführt und entsprechend abgekühlt wird, so dass der im EAF-Gas (EG) befindliche Wasserdampf (H₂O) kondensiert und somit vom EAF-Gas (EG) abgetrennt werden kann. Das entfeuchtete EAF-Gas (EG) kann von Kohlenstoffdioxid befreit werden.

Alternativ oder zusätzlich kann zumindest ein Teil des aus dem EAF (3) abgeführten EAF-Gases (EG) dem Reduktionsgas (RG) nach Verlassen des Reduktionsgaserwärmers (5) oder des Reformers beigemengt werden. Alternativ oder zusätzlich kann zumindest ein Teil des aus dem EAF (3) abgeführten EAF-Gases (EG) direkt in den Direktreduktionsreaktor (2) eingebracht werden. Das EAF-Gas (EG), welches dem Reduktionsgas (RG) nach Verlassen des Reduktionsgaserwärmers (5) oder des Reformers beigemengt wird und/oder direkt in den Direktreduktionsreaktor (2) eingebracht wird, weist eine Temperatur von mindestens 700 °C auf.

Der Direktreduktionsreaktor (2) kann einen Vorreduktionbereich (2.1), einen Fertigreduktionsbereich (2.2) und einen optionalen Aufkohlungsbereich (2.3) aufweisen. Das Reduktionsgas (RG) wird in den Fertigreduktionsbereich (2.2) des Direktreduktionsreaktors (2) eingeleitet. Falls kein "Boostern" des Reduktionsgases (RG) beabsichtigt ist oder zusätzlich dazu, kann das EAF-Gas (EG) direkt in den Direktreduktionsreaktor (2) eingebracht wird, und zwar entweder
- in den Vorreduktionsbereich (2.1) oder
- in den Fertigreduktionbereich (2.2) oder
- den Aufkohlungsbereich (2.3) oder
- in den Vorreduktionsbereich (2.1) und in den Fertigreduktionsbereich (2.2) oder
- in den Vorreduktionsbereich (2.1) und in den Aufkohlungsbereich (2.3) oder
- in den Fertigreduktionsbereich (2.2) und in den Aufkohlungsbereich (2.3) oder
- in den Vorreduktionsbereich (2.1), in den Fertigreduktionsbereich (2.2) und in den Aufkohlungsbereich (2.3).

Die Menge des verfügbaren EAF-Gases (EG) kann je nach Betriebsweise variieren, so dass es nicht dauerhaft zur Verfügung steht. Frischgas (FG) kann somit bei Bedarf auch je nach Verfügbarkeit des EAF-Gases (EG) variabel zugeführt werden.

## Patentansprüche

1. Verfahren zum Betreiben eines Direktreduktionreaktors (2) in einem integrierten Hüttenwerk (1), umfassend mindestens einen Direktreduktionsreaktor (2) zum Direktreduzieren von oxidischen Eisenträgern (io) zu direktreduzierten Eisenträgern (ri) und Erzeugung eines Reaktorgases (TG) und mindestens einen EAF (3) zum zumindest teilweise Einschmelzen von direktreduzierten Eisenträgern (ri) zu Rohstahl und Erzeugung eines EAF-Gases (EG), wobei mindestens ein Teil des aus dem Direktreduktionsreaktor (1) abgeführten Reaktorgases (TG) im Kreislauf (I) geführt wird, in mindestens einem Reduktionsgaserwärmer (5) oder in mindestens einem Reformer erwärmt und in den Direktreduktionsreaktor (2) als Reduktionsgas (RG) wieder zugeführt wird, **dadurch gekennzeichnet, dass** das aus dem EAF (3) abgeführte EAF-Gas (EG) zumindest zu einem Teil
- dem Reduktionsgas (RG) vor dem Eintritt in den Reduktionsgaserwärmer (5) oder vor dem Eintritt in den Reformer beigemengt wird und/oder
- dem Reduktionsgas (RG) nach Verlassen des Reduktionsgaserwärmers (5) oder des Reformers beigemengt wird und/oder
- direkt in den Direktreduktionsreaktor (2) eingebracht wird.

2. Verfahren nach Anspruch 1, wobei das aus dem EAF (3) abgeführte EAF-Gas (EG) entfeuchtet wird, bevor es dem Reduktionsgas (RG) vor dem Eintritt in den Reduktionsgaserwärmer (5) oder vor dem Eintritt in den Reformer beigemengt wird.

3. Verfahren nach Anspruch 2, wobei das entfeuchtete EAF-Gas (EG) von Kohlenstoffdioxid befreit wird.

4. Verfahren nach Anspruch 1, wobei das EAF-Gas (EG), welches dem Reduktionsgas (RG) nach Verlassen des Reduktionsgaserwärmers (5) oder des Reformers beigemengt wird und/oder direkt in den Direktreduktionsreaktor (2) eingebracht wird, eine Temperatur von mindestens 700 °C aufweist.

5. Verfahren nach Anspruch 4, wobei der Direktreduktionsreaktor (2) einen Vorreduktionsbereich (2.1) aufweist, in welchen das EAF-Gas (EG) direkt eingebracht wird.

6. Verfahren nach Anspruch 4, wobei der Direktreduktionsreaktor (2) einen Fertigreduktionsbereich (2.2) aufweist, in welchen das EAF-Gas (EG) direkt eingebracht wird.

7. Verfahren nach Anspruch 4, wobei der Direktreduktionsreaktor (2) einen Aufkohlungsbereich (2.3) aufweist, in welchen das EAF-Gas (EG) direkt eingebracht wird.

8. Verfahren nach einem der vorgenannten Ansprüche, wobei das abgeführte Reaktorgas (TG) entfeuchtet wird und optional von Kohlenstoffdioxid befreit wird.

9. Verfahren nach Anspruch 8, wobei ein Teil des entfeuchteten Reaktorgases (TG) zumindest zu einem Teil als Brenngases (BG) zum Befeuern mindestens eines Reduktionsgaserwärmers (5) oder mindestens eines Reformers verwendet wird.

10. Verfahren nach einem der vorgenannten Ansprüche, wobei Frischgas (FG) variabel je nach Verfügbarkeit des EAF-Gases (EG) zugeführt wird.
